# DEMANDE DE BREVET EUROPEEN

(11) **EP 0 438 942 A1**
(43) Date de publication de la demande: **31.07.1991**
(21) Numéro de dépôt: 90403692.8
(22) Date de dépôt: 20.12.1990
(51) Int. Cl.: C10M 159/20, C10M 159/24

(54) **Détergents surbasés pour huiles lubrifiantes contenant un dérivé organique du phosphore et compositions lubrifiantes renfermant lesdits détergents**

(30) Priorité: 28.12.1989 FR 8917349
(71) Demandeur: SOCIETE NATIONALE ELF AQUITAINE, F-92400 Courbevoie (FR)
(72) Inventeur: Roman, Jean-Philippe, F-69002 Lyon (FR); Hoornaert, Pierre, F-69780 Saint Pierre de Chandieu (FR); Barbier, Anne-Christine, F-38090 Villefontaine (FR); Rodes, Christian, F-38200 Vienne (FR)
(74) Mandataire: Boillot, Marc

(57) **Abrégé**

Détergent surbasé pour huiles lubrifiantes obtenu par carbonatation d'un mélange renfermant un détergent choisi parmi les sulfonates, naphténates, salicylates, phosphonates et thiophosphonates alcalins ou alcalinoterreux, un oxyde, hydroxyde ou alcoolate alcalin ou alcalinoterreux, un promoteur azoté et/ou oxygéné, au moins 3% poids de phosphore sous forme de dérivé organique non-métallique, un solvant hydrocarboné et éventuellement une huile diluante et de l'eau.

Ces détergents renferment 0,5 à 10% et de préférence 1 à 5% poids de phosphore. Ils ont des propriétés antiusure et antioxydantes très améliorées.

## Description

Cette invention concerne des détergents surbasés pour huiles lubrifiantes renfermant un dérivé organique du phosphore.

Les détergents surbasés sont des sels de métaux alcalins ou alcalinoterreux d'acides organiques surbasés par carbonatation avec l'anhydride carbonique. Le terme surbasé est utilisé pour désigner l'excès de métal alcalin ou alcalinoterreux par rapport à la quantité stoechiométrique nécessaire pour neutraliser l'acide.

La structure des détergents surbasés est celle d'une dispersion colloïdale dont les micelles renferment le carbonate de métal alcalin ou alcalinoterreux formé lors de la carbonatation. Les micelles sont stabilisées par les sels alcalins ou alcalinoterreux des détergents.

Ces détergents surbasés sont particulièrement utiles dans les lubrifiants utilisés dans les moteurs à combustion interne du type "essence" ou "diesel" qu'il s'agisse de moteurs terrestres ou marins.

Grâce à leur effet détergent et dispersant ils empêchent la formation de laques et de vernis sur les pistons, et maintiennent en dispersion les suies issues de la combustion incomplète du carburant.

Une autre fonction importante de ces additifs est la neutralisation des composés acides issus de l'oxydation de l'huile ou de la combustion des produits soufrés apportés par le combustible. Cette fonction est particulièrement appréciée lors de l'utilisation de combustibles riches en soufre comme par exemple les fuels lourds utilisés dans les moteurs marins.

Les détergents surbasés améliorent en outre la résistance à l'oxydation des huiles auxquelles ils sont incorporés. Cette fonction est particulièrement importante pour les formulations lubrifiantes soumises à des contraintes thermiques sévères, comme par exemple dans les moteurs diesels fortement suralimentés.

Les détergents surbasés sont caractérisés par leur valeur alcaline (VA) exprimée en mg de KOH par gramme de produit.

Elle est déterminée par titration à l'aide d'un acide fort selon la norme ASTM D-2896. Une réserve d'alcalinité importante se traduit par une VA élevée.

Il est connu par ailleurs d'utiliser dans les lubrifiants des mélanges de détergents surbasés et d'additifs phosphorés ou phosphosoufrés. Ces derniers apportent des propriétés antiusure et antioxydantes. Les plus couramment utilisés sont les sels métalliques de l'acide dithiophosphorique et plus particulièrement le sel de zinc de l'acide dialkyldithiophosphorique.

De nombreuses formulations lubrifiantes comprenant entre autres, des détergents surbasés et les sels métalliques et plus particulièrement le sel de zinc de l'acide dialkyldithiophosphorique, existent. Elles conviennent pour un grand nombre d'applications, concernant par exemple les fluides de transmission (WO 88-08874-A), les lubrifiants pour moteurs terrestres à essence ou pour les moteurs diesel (EP-A 225580, US 4664822, US 4525288, US 4704217), les lubrifiants pour moteurs marins (US 4681694) ou les fluides hydrauliques (US 3899432).

Néanmoins, il s'avère que des interactions négatives peuvent exister entre les détergents surbasés et les dérivés organiques du phosphore, et notamment le sel de zinc de l'acide dialkyldithiophosphorique. La compétition, lors de l'adsorption sur les surfaces métalliques à lubrifier, entre les détergents surbasés et les sels de zinc ou des réactions entre ces deux additifs dans le volume du lubrifiant peuvent entraîner une diminution importante des propriétés antioxydantes et antiusure.

Nous avons trouvé maintenant qu'en effectuant le surbasage des détergents en présence d'un composé organique non-métallique du phosphore, il y a incorporation du phosphore dans la micelle, renfermant par ailleurs le carbonate de métal alcalin ou alcalinoterreux. Ainsi les interactions négatives entre les phénates surbasés et les dérivés organiques du phosphore sont évitées.

L'invention concerne donc un détergent surbasé pour huiles lubrifiantes obtenu par carbonatation d'un mélange renfermant un détergent choisi parmi les sulfonates, naphténates, salicylates, phosphonates et thiophosphonates alcalins ou alcalinoterreux, un dérivé d'un métal alcalin ou alcalinoterreux choisi parmi les oxydes, les hydroxydes ou alcoolates, un promoteur azoté et/ou oxygéné, un solvant hydrocarboné et éventuellement une huile diluante et de l'eau, caractérisé en ce que le mélange renferme au moins 3% poids de phosphore sous forme de dérivé organique non métallique.

Les détergents surbasés selon l'invention renferment 0,5 à 10% et de préférence 1 à 5% poids de phosphore. Ils ont des propriétés antiusure et antioxydantes grandement améliorées, tout en conservant des propriétés de détergence, de dispersion et de neutralisation des composés acides, inaltérées.

Le pouvoir antiusure et antioxydant peut être encore amélioré par l'addition de dithiophosphate de zinc (DTPZ). Dans ce cas, le DTPZ est efficace à de très faibles concentrations, ce qui résulte dans une diminution notable du caractère corrosif des formulations.

Les dérivés organiques non-métalliques du phosphore sont choisis parmi les phosphites, phosphoramides, les dérivés des acides phosphoriques, thiophosphoriques, dithiophosphoriques, trithiophosphoriques,tetrathiophos-phoriques et leurs sels organiques.

On utilise plus particulièrement les dérivés phosphosoufrés comme les acides thiophosphoriques ou dithiophosphoriques et leurs sels organiques et de préférence les dérivés d'acides dithiophosphoriques et leurs sels organiques.

Parmi les dérivés d'acides dithiophosphoriques on utilise en général les acides dihydrocarbyldithio-phosphoriques, de formule générale
où R et R′ identiques ou différents représentent des chaînes alkyles linéaires ou ramifiées en C₁ à C₂₀, les cycles aliphatiques ou aromatiques.

Parmi ces dérivés nous pouvons mentionner l'acide diéthyldithiophosphorique, l'acide diisopropyldithiophosphorique, l'acide dicyclohexyldithiophosphhorique ou l'acide dicrésyldithiophosphorique.

Il est particulièrement avantageux d'utiliser les composés de formule générale (I) insolubles dans les huiles. Ces composés présentent en plus du pouvoir antioxydant et antiusure, un effet tensioactif. Ainsi ils participent comme cotensioactifs à la stabilisation des micelles.

Les procédés de l'art antérieur ne permettaient d'incorporer dans les détergents surbasés que les dérivés oléosolubles du phosphore. Le procédé de l'invention permet l'incorporation aussi bien de dérivés oléosolubles que de dérivés insolubles dans les huiles. Il est particulièrement intéressant de ne pas être limité dans le choix du dérivé du phosphore.

Les acides dihydrocarbyldithiophosphoriques de formule générale (I) peuvent être préparés par l'action du pentasulfure de phosphore sur un alcool ou phénol de formule générale R-OH ou un mélange d'alcools ou phénols de formule R-OH et R′-OH.

Le rapport molaire du pentasulfure de phosphore à l'alcool ou phénol doit être au moins de 1 pour 4. La réaction peut être réalisée à une température comprise entre 40 et 200°C, celle-ci dépendant du type d'alcool ou de phénol choisi.

Les méthodes de préparation des acides dialkyldithiophosphoriques sont décrites dans les brevets américains 3089850, 3101096, 3293181 et 3489682.

Les détergents sont choisis parmi les sulfonates, naphténates, salicylates, phosphonates et thiophosphonates de métal alcalin ou alcalinoterreux. A la place des détergents, le milieu réactionnel peut renfermer les précurseurs. Dans ce cas la neutralisation est réalisée dans le milieu réactionnel avant carbonatation.

Les sulfonates sont obtenus à partir d'acides sulfoniques d'origine pétrolière ou synthétique. Les acides sulfoniques pétroliers sont préparés par sulfonation d'huiles issues de la distillation du pétrole.

Leur structure ne correspond pas à une formule bien définie, mais leur poids moléculaire moyen doit être au moins égal à 300.

Les acides sulfoniques synthétiques sont préparés par alkylation de composés aromatiques comme le benzène, toluène, xylène ou naphtalène avec des coupes oléfiniques puis par sulfonation de l'alkylat obtenu. La structure des chaînes alkyles fixées sur le noyau est linéaire ou ramifiée, selon la structure des oléfines utilisées pour l'alkylation. Le nombre d'atomes de carbone par chaîne alkyle est supérieur ou égal à 8.

La préparation du sulfonate de métal alcalin ou alcalinoterreux est réalisée par mise en contact de l'acide sulfonique avec un dérivé de métal alcalin ou alcalinoterreux, de préférence un oxyde ou hydroxyde, dans un solvant hydrocarboné, éventuellement en présence d'un alcool.
Les acides alkylsalicyliques sont préparés par alkylation de l'acide salicylique ou par carboxylation sous pression des alkylphénols. La chaîne alkyle contient un minimum de 12 atomes de carbone.

Les phosphonates et thiophosphonates sont préparés par action de P₂O₅ ou P₂S₅ sur un polyisobutène, puis neutralisation par un oxyde ou hydroxyde alcalin ou alcalinoterreux. Le poids moléculaire du polyisobutène est compris entre 300 et 2000.
Tous ces détergents peuvent être utilisés en mélange avec des dispersants solubles en milieu hydrocarboné, par exemple du type alkylsuccinimide ou esters d'acides alkylsucciniques de poids moléculaire de 300 et 2500.

Parmi les dérivés de métal alcalin ou alcalinoterreux on utilise les oxydes, hydroxydes ou alcoolates. Les dérivés préférés sont les oxydes et hydroxydes.

Ceux-ci sont ajoutés au milieu réactionnel en excès stoechiométrique par rapport au composé phénolique. L'excès stoechiométrique peut varier entre 5: 1 et 30: 1.

Le promoteur oxygéné est généralement un alcool aliphatique ou aromatique, un alkoxyalcanol, un glycol ou encore une alcanolamine. On utilise de préférence les alcools aliphatiques en C₁ à C₂₀ ou leurs mélanges. Les alcools aliphatiques peuvent être utilisés en mélange avec des glycols, des alkoxyalcanols ou des alcanolamines.

Le rapport molaire du promoteur oxygéné au composé phénolique est généralement compris entre 1 et 30.

L'utilisation d'un promoteur azoté est facultative. Le promoteur azoté est généralement choisi parmi l'ammoniaque, les sels d'ammonium, les amines primaires, secondaires ou tertiaires en C₂ à C₁₀ et leurs sels, les polyamines ou alcanolamines ainsi que les composés minéraux nitrés.

Parmi les promoteurs azotés on préfère l'ammoniaque, le carbonate et le chlorure d'ammonium, l'éthylènediamine, l'éthanolamine ou la diéthanolamine, ainsi que le nitrate de calcium.

Le rapport molaire du promoteur azoté au composé phénolique est généralement compris entre 0,05 et 30.

Le solvant hydrocarboné permet une homogénéisation parfaite des différents réactifs ainsi qu'un abaissement de la viscosité, ce qui facilitera ultérieurement la récupération des résidus solides de carbonatation. Le solvant représente en général 10 à 70% en poids du mélange réactionnel. Les solvants utilisés sont les composés aliphatiques ou aromatiques en C₆ à C₁₂. Les solvants préférés sont les solvants aromatiques, comme le benzène, toluène, xylène, éthylbenzène et les aromatiques chlorés. Leur choix est dicté par les caractéristiques de l'additif recueilli, par leur point d'ébullition et par le point d'ébullition des azéotropes qu'ils peuvent former avec les composés oxygénés et l'eau.

La manipulation des détergents surbasés est facilitée par l'addition d'une huile diluante. L'huile représente environ 20 à 50% poids de l'additif obtenu. Celle-ci peut être ajoutée au milieu réactionnel avant la carbonatation ou encore après celle-ci, c'est-à-dire juste avant l'élimination des solvants. Les huiles diluantes utilisées sont de nature paraffinique, du type 100 ou 150 Neutral Solvant on de nature majoritairement naphténique telle que la 100-150 Pale Solvant.

La réaction de carbonatation peut-être réalisée après addition éventuelle d'eau au milieu réactionnel. L'addition d'eau s'avère particulièrement bénéfique lorsque le dérivé de métal alcalin ou alcalinoterreux est un oxyde.

Généralement la quantité d'eau ajoutée est telle que le rapport molaire eau/oxyde de métal soit de l'ordre de 5. Plus en détail, le procédé d'obtention des détergents surbasés consiste à:
a, neutraliser le détergent par un dérivé de métal alcalin ou alcalinoterreux, en présence d'un promoteur azoté et/ou oxygéné, un solvant hydrocarboné et éventuellement une huile diluante et de l'eau,
b, ajouter un dérivé organique non-métallique du phosphore, et mieux un dérivé phosphosoufré, puis carbonater le mélange par l'anhydride carbonique gazeux pendant un temps suffisant pour consommer en partie ou en totalité l'excès de métal alcalin ou alcalinoterreux,
c, éliminer les résidus solides ainsi que les solvants. Une mise en oeuvre préférentielle du procédé consiste à introduire successivement dans un réacteur équipé d'un agitateur, d'une régulation de température, d'un système de chauffage et de mise sous vide:
   - 0 à 700 parties poids d'un solvant hydrocarboné,
   - 100 à 400 parties poids d'un détergent ou d'un précurseur de détergent,
   - un dérivé de métal alcalin ou alcalinoterreux en excès stoechiométrique par rapport au détergent ou son précurseur
Cet excès stoechiométrique est compris entre 5: 1 et 30: 1,
- un promoteur oxygéné dont le rapport molaire au détergent est compris entre 1 et 30,
- éventuellement un promoteur azoté dont le rapport molaire au détergent est compris entre 0,05 et 30,
- éventuellement une quantité d'eau telle que le rapport molaire eau/oxyde de métal alcalin ou alcalinoterreux soit de l'ordre de 0,5,
- une huile diluante en quantité telle que celle-ci représente 20 à 50% en poids de l'additif récupéré à la fin des opérations,
- un des composés organiques du phosphore décrit précédemment.

Dans le cas où l'on utilise un précurseur de détergent et un composé organique phosphoré acide, il est préférable de réaliser la neutralisation du précurseur par l'excès de dérivé de métal alcalin ou alcalinoterreux avant d'introduire le composé organique phosphoré acide.

Dans le cas où l'on utilise un précurseur de détergent et un sel d'un composé organique du phosphore, il est préférable d'introduire successivement le précurseur, le sel et enfin l'excès de dérivé de métal alcalin ou alcalinoterreux.
La concentration en phosphore du milieu réactionnel doit être supérieure ou égale à 3% poids.

On procède alors à la carbonatation de l'excès stoechiométrique de métal alcalin ou alcalinoterreux à une température comprise entre la température ambiante et la température de reflux du mélange et plus particulièrement à une température comprise entre la température ambiante et 50°C et préférentiellement à une température comprise entre 30°C et 45°C.

Le rapport molaire du gaz carbonique introduit à l'excès stoechiométrique de métal alcalin ou alcalinoterreux est compris entre 0,6 et 1,2. Le mélange est éventuellement stabilisé par chauffage sous vide ou sous courant d'azote, de façon à éliminer les promoteurs oxygénés de bas point d'ébullition et l'eau ajoutée, ainsi que l'eau produite par la réaction de carbonatation. Les résidus solides sont éliminés, en général par centrifugation et/ou filtration à l'aide de terre à diatomées.

Si l'huile diluante n'a pas été ajoutée avant carbonatation, elle est alors ajoutée avant l'élimination du solvant hydrocarboné et éventuellement l'alcool. Ces derniers sont éliminés par chauffage sous vide à des températures de l'ordre de 100 à 200°C.

Il faut remarquer que l'opération de filtration peut être réalisée après récupération du solvant.

Les détergents surbasés selon l'invention sont limpides et stables. La couleur est variable en fonction du détergent utilisé. Les sulfonates surbasés sont par exemple de couleur brun-vert, les salicylates de couleur brun foncé.

Les détergents surbasés selon l'invention sont entièrement compatibles avec les hydrocarbures.

Ils sont incorporés aux huiles lubrifiantes d'origine naturelle ou synthétique à une concentration comprise entre environ 0,5 et 40% en poids et de préférence entre 1 et 30% en poids.

Les compositions lubrifiantes ainsi obtenues peuvent renfermer d'autres additifs, à effet antiusure, dispersant, antioxydant et des polymères améliorant l'indice de viscosité.

Les exemples ci-dessous illustrent l'invention sans toutefois la limiter.

Dans les exemples la basicité des détergents surbasés est caractérisée par leur valeur alcaline (VA) exprimée en mg KOH/g de produit. La VA est déterminée par titration à l'aide d'un acide fort selon la norme ASTM D-2896.

Sauf indication contraire, tous les pourcentages sont en poids.

### EXEMPLE A

### Préparation d'acide diméthyldithiophosphorique

Dans un réacteur de 1 litre muni d'un système d'agitation, d'une régulation de température, d'un réfrigérant et d'un système d'introduction des réactifs, couplé à un système de neutralisation des gaz acides, on met en suspension dans 600ml de tétrachlorure de carbone, 133,45g de pentasulfure de phosphore. La suspension est refroidie à 3°C et 153,6g de méthanol sont additionnés en 30 minutes, en maintenant la température inférieure à 5°C.

On additionne alors en 60 minutes et par portions, un excès d'environ 30% de méthanol par rapport à la stoechiométrie de la réaction. Le mélange est alors porté à reflux jusqu'à ce qu'il devienne parfaitement limpide.

La solution est refroidie et filtrée sur filtre Millipore de 0,22 µm, puis le solvant évaporé.

On récupère 177,6g d'acide diméthyldithiophosphorique à 75,5% de pureté.

### EXEMPLE B

### Préparation d'acide diéthyldithiophosphorique

On procède comme dans l'exemple A, à ceci près qu'on utilise 220,8g d'éthanol anhydre à la place du méthanol. On récupère 211g d'acide diéthyldithiophosphorique à 95% de pureté.

### EXEMPLE C

### Préparation d'acide diisopropyldithiophosphorique

On procède comme dans l'exemple A à ceci près qu'on utilise 288g d'alcool isopropylique.

On récupère 243g d'acide diisopropyldithiophosphorique à 80% de pureté.

### EXEMPLE D

### Préparation d'acide dicyclohexyldithiophosphorique

On procède comme dans l'exemple A à ceci près qu'on utilise 66,7g de P₂S₅ et 240g de cyclohexanol.

On récupère 209g d'acide dicyclohexyldithiophosphorique à 75% de pureté.

### EXEMPLE E

### Préparation d'acide dicrésyldithiophosphorique

On procède comme dans l'exemple A à ceci près qu'on utilise 400ml de toluène à la place du tétrachlorure de carbone, 66,7g de P₂S₅ et 259,2g de para-crésol.

On récupère 401,2g d'acide dicrésyldithiophosphorique à 42% de pureté.

### EXEMPLE 1: Comparatif

Dans un réacteur de 1 litre, équipé d'une régulation de température, d'un réfrigérant, d'un système d'agitation et d'un dispositif de barbotage de gaz, on introduit successivement:
- 520 ml de toluène, 131,8g d'acide alkylxylènesulfonique à chaîne alkyle linéaire en C₁₆-C₁₈, de poids moléculaire 430 et à 96% de matière active, 168g d'huile diluante 100 Neutral solvent, 108,4g de chaux éteinte à 96% de pureté et 80ml de méthanol.

Après neutralisation de l'acide sulfonique par la chaux qui peut éventuellement être réalisée par chauffage à 60°C du milieu réactionnel pendant 30 minutes, on introduit 55,2g de gaz carbonique dans le mélange maintenu à une température de 42°C.

Après carbonatation, on élimine le méthanol et l'eau produite par la réaction en chauffant le mélange sous vide partiel. Le milieu est clarifié en utilisant 2% poids de Diatomées Clarcel DICS de CECA SA.

Après élimination du solvant, on récupère 407g de produit contenant 12,8% de calcium, de VA = 323.

Le produit est brun, limpide et stable en dilution, dans les huiles minérales ou synthétiques. On n'observe aucun trouble ou aucune décantation après plusieurs semaines à 60°C.

### EXEMPLE 2 (comparatif)

On opère comme dans l'exemple 1, mais on introduit 219,2g d'acide alkylarylsulfonique à chaîne alkyle ramifiée (de l'acide didodécylbenzènesulfonique) dont le poids moléculaire est de 520 et à 70% de matière active.

La quantité d'huile diluante est de 108g.

Le produit se présente sous la forme d'un liquide brun de VA=298. Il est stable en dilution dans les huiles lubrifiantes.

### EXEMPLE 3

On opère comme dans l'exemple 1 à ceci près qu'on introduit 40ml de méthanol au lieu de 80ml, et qu'on introduit 24g du produit de l'exemple A après neutralisation de l'acide sulfonique.

On récupère un sulfonate surbasé de VA = 320, dont la teneur en calcium est de 12,8% et dont la teneur en phosphore est de 1,05%. Le produit est stable en dilution dans l'huile.

### EXEMPLE 4

On opère comme dans l'exemple 3, mais on introduit 48g du produit de l'exemple A. On récupère un sulfonate surbasé de VA = 280, stable en dilution dans l'huile, dont les teneurs en calcium et en phosphore sont respectivement de 11,8% et de 2,05%.

### EXEMPLE 5

On opère comme dans l'exemple 2, mais on introduit 48g du produit de l'exemple A après neutralisation de l'acide sulfonique. Le produit recueilli à la fin des opérations est stable en dilution dans l'huile. Sa VA = 295 et ses teneurs en calcium et phosphore sont respectivement de 11,4% et de 1,8%.

### EXEMPLE 6

On opère comme dans l'exemple 1 à ceci près qu'on introduit 120ml de méthanol au lieu de 80ml, et qu'on introduit 67,5g du produit de l'exemple B après neutralisation de l'acide sulfonique.

On récupère un sulfonate de VA = 300, stable en dilution dans l'huile et dont les teneurs en calcium et phosphore sont de 12,3% et 2,45% respectivement.

### EXEMPLE 7

On opère comme dans l'exemple 1 à ceci près qu'on introduit 29,3g de diéthyldithiophosphate d'ammonium à 95% de pureté (JANSSEN CHIMICA) juste après l'acide sulfonique. Le reste de la procédure est identique à celle de l'exemple 1.

On recueille un produit de VA = 330, stable en dilution dans l'huile, dont les teneurs en calcium et phosphore sont de 13% et 1,2% respectivement.

### EXEMPLE 8

On opère comme dans l'exemple 2, mais on introduit 67,5g du produit de l'exemple B après neutralisation de l'acide sulfonique.

A la fin des opérations, on recueille un produit de VA = 290, stable en dilution dans l'huile, dont les teneurs en calcium et phosphore sont de 11,8% et de 2,2% respectivement.

### EXEMPLE 9

On opère comme dans l'exemple 2, mais on introduit 197,3g d'acide sulfonique au lieu de 219,2g. D'autre part, on additionne 44g de diéthyldithiophosphate d'ammonium à 95% de pureté (JANSSEN CHIMICA) juste après l'acide sulfonique. Le reste de la procédure de l'exemple 2 n'est pas modifié.

On récupère un produit de VA = 330, stable en dilution dans l'huile et dont les teneurs en calcium et phosphore sont 12% et de 1,5% respectivement.

### EXEMPLE 10

On opère comme dans l'exemple 1, mais on introduit 48g du produit de l'exemple C après neutralisation de l'acide sulfonique.

On recueille un produit de VA = 326, stable en dilution dans l'huile, dont les teneurs en calcium et phosphore sont de 12,6**%** et 1,5**%** respectivement.

### EXEMPLE 11

On opère comme dans l'exemple 2, mais on introduit 48g du produit de l'exemple C après neutralisation de l'acide sulfonique.

On récupère un produit de VA = 302, stable en dilution dans l'huile, dont les teneurs en calcium et en phosphore sont de 11,8% et 1,6% respectivement.

### EXEMPLE 12

On opère comme dans l'exemple 1, mais on introduit 76g du produit de l'exemple D après neutralisation de l'acide sulfonique.

On recueille un produit de VA = 303, stable en dilution dans l'huile, dont les teneurs en calcium et phosphore sont de 11,7% et 1,5% respectivement.

### EXEMPLE 13

On opère comme dans l'exemple 2, mais on introduit 76g du produit de l'exemple D après neutralisation de l'acide sulfonique.

On recueille un produit de VA = 295, stable en dilution dans l'huile, dont les teneurs en calcium et phosphore sont de 11,5% et 1,5% respectivement.

### EXEMPLE 14

On opère comme dans l'exemple 1, mais on introduit 80g du produit de l'exemple E après neutralisation de l'acide sulfonique.

On recueille un produit de VA = 303, stable en dilution dans l'huile, dont les teneurs en calcium et phosphore sont de 11,8% et 0,9% respectivement.

### EXEMPLE 15

On opère comme dans l'exemple 2, mais on introduit 80g du produit de l'exemple E après neutralisation de l'acide sulfonique, et à ceci près qu'on utilise 113,2g de chaux éteinte au lieu de 108,4g.

On recueille un produit de VA = 280, stable en dilution dans l'huile, dont les teneurs en calcium et phosphore sont de 10,9% et 0,8% respectivement.

### EXEMPLE 16 comparatif

On opère comme dans l'exemple 1, mais on introduit dans le réacteur 312g d'acide (C₁₄-C₁₈ alkyl) salicylique, 37,5g de chaux éteinte, 150ml de méthanol et 100g d'huile diluante.

Après neutralisation et carbonatation à 42°C par par 7,65g CO₂ on rajoute 30g de chaux que l'on carbonate par 10g CO₂.

On recueille un additif de couleur brun foncé stable dans les huiles. Sa teneur en calcium est de 7,6% VA = 205.

### EXEMPLE 17

On opère comme dans l'exemple 16, mais on introduit 44g de diéthyldithiophosphate d'ammonium (JANSSEN CHIMICA) après neutralisation.

La procédure est ensuite identique à celle de l'exemple 16. On recueille un additif de couleur noire, stable en dilution dans l'huile de VA = 210. Sa teneur en phosphore est de 1,5%.

### EXEMPLE 18

Les performances des nouveaux détergents surbasés renfermant un composé organique du phosphore sont examinées sur des essais en laboratoire, d'usure, de frottement, d'oxydation et de corrosion.

Les matrices d'essai correspondent à des lubrifiants pour moteurs terrestres d'une part et pour moteur marin d'autre part.

Les produits sont tout d'abord testés dans une formulation lubrifiante de type API-SG pour moteur à essence.

Afin que les performances des différentes formulations soient comparables, on établit des compositions de même niveau de VA par substitution du détergent surbasé, et de même teneur en phosphore, en soustrayant à la quantité initiale de dithiophosphate de zinc (DTPZ) de la formulation, la quantité de DTPZ dont la teneur en phosphore correspond à la teneur en phosphore apportée par le composé organique du phosphore renfermé par le détergent surbasé.

Les formulations renferment 1,4% de détergent surbasé et leur teneur en phosphore, apporté d'une part par le DTPZ et d'autre part par le composé organique du phosphore du détergent surbasé, est de 1,3%.

### ESSAI D'USURE (Lubrifiant pour moteurs essence)

### 1. Essai FALEX (selon la norme ASTM 2670)

L'essai est réalisé dans les conditions suivantes:
· Rodage: 5 minutes sous 200 lbs (normal load)
· 3 heures d'essai sous 540 lbs (normal load)

A titre d'exemple, le tableau I donne quelques résultats permettant de constater qu'un détergent surbasé renfermant un composé organique du phosphore présente un pouvoir antiusure équivalent ou amélioré par rapport au détergent surbasé de référence décrit à l'exemple 1, ou par rapport à un sulfonate surbasé commercial.

### 2. Essai sur machine 4 billes (selon la norme ASTM 2783-71)

Les conditions d'essai sont les suivantes:
- vitesse: 1 500 rpm
- durée: 1 heure
- charge: 60 Kg

La cotation est obtenue par détermination du diamètre d'empreinte. Ce diamètre d'empreinte est d'autant plus faible que le pouvoir antiusure de la formulation est importante.

Le tableau II donne quelques résultats montrant l'effet bénéfique de l'emploi des détergents surbasés renfermant un composé organique du phosphore sur les performances antiusure du lubrifiant.

### ESSAI D'OXYDATION (Lubrifiant pour moteurs essence)

Sur les mêmes formules lubrifiantes, un test d'oxydation est réalisé à 165°C sous un débit d'air de 1,7 litre/minute pendant une durée de 64 h et en présence d'un catalyseur d'oxydation (acétylacétonate de fer). Ce test permet de simuler en partie les conditions auxquelles l'huile peut être soumise dans un moteur à essence.

Le tableau III donne les valeurs de la variation de viscosité des échantillons à l'issue des 64 h du test (augmentation de viscosité dynamique en %). L'augmentation de la viscosité est d'autant plus faible que la résistance du lubrifiant à l'oxydation est importante.

Les détergents surbasés contenant un composé organique du phosphore présentent une résistance à l'oxydation significativement supérieure à celle des détergents surbasés de référence décrits aux exemples 1 et 2.

### ESSAIS DE CORROSION

Des essais de corrosion ZF sont réalisés sur les mêmes formulations lubrifiantes. Selon la procédure, une plaque de Fer et une plaque de Cuivre sont plongées pendant 24 heures dans un échantillon renfermant 1% d'eau et maintenu à 95°C.

Le tableau IV donne les résultats de cotation visuelle et montre l'effet bénéfique du détergent surbasé renfermant un composé organique du phosphore. Les formulations lubrifiantes sont moins agressives vis-à-vis du cuivre, car la teneur en DTPZ est plus faible.

### ESSAI D'USURE

Les détergents surbasés contenant un composé organique du phosphore sont ensuite testés dans une formulation lubrifiante pour moteur marin (huile cylindre).

La basicité de l'huile est de 70mg KOH/g dont seulement 20gK0H/g apportés par le détergent surbasé.

L'essai est réalisé dans les conditions suivantes:
- rodage: 5 minutes sous 300 lbs (Normal load)
- 3 heures d'essai sous 900 lbs (Normal load)

Ces conditions sont proches de l'extrême pression.

Le tableau V permet de constater que l'huile cylindre pour moteur marin formulée avec les détergents selon l'invention permet de réduire significativement l'usure.

En outre, on observe que ce gain de performance s'accompagne, dans certains cas, d'un gain de stabilité de la formulation.

## Revendications

**1 -** Détergent surbasé,pour huiles lubrifiantes, obtenu par carbonatation d'un mélange renfermant un détergent choisi parmi les sulfonates, naphténates, salicylates, phosphonates et thiophosphonates alcalins ou alcalinoterreux, un dérivé d'un métal alcalin ou alcalinoterreux, choisi parmi les oxydes, hydroxydes ou alcoolates, un promoteur azoté et/ou oxygéné, un solvant hydrocarboné et éventuellement une huile diluante et de l'eau, caractérisé en ce que le mélange renferme au moins 3% de phosphore sous forme de dérivé organique non-métallique.

**2 -** Détergent selon la revendication 1 caractérisé en ce qu'il renferme 0,5 à 10% et de préférence 1 à 5% poids de phosphore.

**3 -** Détergent selon la revendication 1 ou 2 caractérisé en ce que le dérivé organique non-métallique du phosphore est choisi parmi les phosphites, phosphoramides, les dérivés des acides phosphoriques, thiophosphoriques, dithiophosphoriques,trithiophosphoriques,tétrathiophosphoriques et leurs sels organiques.

**4 -** Détergent selon la revendication 3 caractérisé en ce que le dérivé organique du phosphore est un dérivé phosphosoufré comme les acides thiophosphoriques ou dithiophosphoriques et leurs sels organiques et de préférence les dérivés d'acides dithiophosphoriques et leurs sels organiques.

**5 -** Détergent selon la revendication 4 caractérisé en ce que le dérivé d'acide dithiophosphorique est un dérivé d'acide dihydrocarbyldithiophosphorique de formule générale où R et R′ identiques ou différents représentent des chaînes alkyles linéaires ou ramifiées en C₁ à C₂₀, les cycles aliphatiques ou aromatiques.

**6 -** Détergent selon la revendication 5 caractérisé en ce que l'acide dihydrocarbyldithiophosphorique est l'acide diéthyldithiophosphorique,l'acide diisopropyldithiophosphorique, l'acide dicyclohexyldithiophosphorique ou l'acide dicrésyldithiophosphorique.

**7 -** Détergent selon l'une des revendications 1 à 6 caractérisé en ce que le dérivé de métal alcalin ou alcalinoterreux est un oxyde ou hydroxyde.

**8 -** Détergent selon l'une des revendications 1 à 7 caractérisé en ce que le promoteur oxygéné est choisi parmi les alcools aliphatiques ou aromatiques, les alkoxyalcanols, les glycols, les alcanolamines ou leurs mélanges.

**9 -** Détergent selon l'une des revendications 1 à 8 caractérisé en ce que le promoteur azoté est choisi parmi l'ammoniaque, les sels d'ammonium, les amines primaires, secondaires, ou tertiaires en C₂ à C₁₀ et leurs sels, les polyamines, alcanolamines ou les composés minéraux nitrés.

**10 -** Détergent selon l'une des revendications 1 à 9 caractérisé en ce que l'huile diluante est de nature paraffinique ou naphténique.

**11 -** Détergent selon l'une des revendications 1 à 10 caractérisé en ce que le solvant hydrocarboné est un composé aliphatique ou aromatique en C₆ à C₁₂ et de préférence un solvant aromatique comme le benzène, toluène, xylène, éthylbenzène et les composés aromatiques chlorés.

**12 -** Composition lubrifiante caractérisée en ce qu'elle renferme une huile lubrifiante d'origine naturelle ou synthétique et 0,5 à 40% poids et de préférence 1 à 10% poids d'un détergent selon les revendications 1 à 11.

**13 -** Composition selon la revendication 12 caractérisée en ce qu'elle renferme des additifs à effet antiusure, dispersant, antioxydant et des polymères améliorant l'indice de viscosité.

**14 -** Composition selon la revendication 12 ou 13 caractérisée en ce qu'elle renferme du dialkyldithiophosphate de zinc.
